# EUROPÄISCHE PATENTSCHRIFT

(11) **EP 0 086 405 B1**
(45) Veröffentlichungstag und Bekanntmachung des Hinweises auf die Patenterteilung: **19.06.1985**
(21) Anmeldenummer: 83101009.5
(22) Anmeldetag: 03.02.1983
(51) Int. Cl.: B22D 11/04

(54) **Verfahren und Vorrichtung zum Kühlen und Stützen eines Stranges in einer Plattenkokille einer Stahlstranggiessanlage**
Method of cooling and supporting a strand in a plate mould of an installation for the continuous casting of steel strands, and apparatus therefor
Procédé et dispositif pour refroidir et supporter une barre dans une lingotière à plaques d'une installation de coulée continue d'acier

(30) Priorität: 12.02.1982 CH 879/82
(43) Veröffentlichungstag der Anmeldung: 24.08.1983
(73) Patentinhaber: CONCAST SERVICE UNION AG, CH-8027 Zürich (CH)
(72) Erfinder: Zeller, Josef, CH-8872 Weesen (CH)
(74) Vertreter: Fiala, Ferdinand

## Beschreibung

Die Erfindung betrifft ein Verfahren und eine Plattenkokille zum Kühlen und Stützen eines Stranges in einer Stahlstranggießanlage während einer Änderung von Gießparametern, insbesondere während einer Bewegung einer zwischen Breitseitenwänden angeordneten Kokillenwand zur Änderung des Strangquerschnittes, vgl. Oberbegriff von Anspruch 1 bzw. von Anspruch 10.

Bei Stranggießanlagen, insbesondere bei Stahlstranggießanlage ist es bekannt, Plattenkokillen mit in der Breite verstellbarem Formhohlraum zu verwenden. Bei solchen Plattenkokillen sind zwischen Breitseitenwänden angeordnete Schmalseitenwände durch Vestelleinrichtungen wie Spindeln etc. quer zur Stranglaufrichtung bewegbar.

Aus der CH-A-477 244 ist ein Verfahren zur Rückbildung von Verwerfungen von Wandelementen einer Plattenkokille zum Stranggießen bekanntgeworden. Durch äußere Kräfte, die durch Schrauben oder äquivalente Mittel ausgeübt werden, wird das Wandelement derart beansprucht, daß aufgetretene oder vorhersehbare Deformationen rückgebildet werden. Die Biegebeanspruchung bei dieser Kokille wird mit dem Ziel aufgebracht, trotz Wärmespannungen die Kokillenwände verzugsfrei zu halten.

In jüngerer Zeit ist es im weiteren bekanntgeworden, Strangformate auch während eines laufenden Gusses zu verändern. Dabei werden die Verstelleinrichtungen durch Fernsteuerung bedient.

Aus der EP-A-0 028 766 ist ein Format-Verstellverfahren für Stahlstranggießanlagen bekanntgeworden, das zur Erreichung kurzer Verstellzeiten und kurzer Übergangsstücke am gegossenen Strang zwei in Stranglaufrichtung hintereinander an einer Schmalseite angeordnete Bewegungseinrichtungen so betreibt, daß während der Verschwenkbewegung der Kokillenwand das gegenseitige Verhältnis der Verschiebegeschwindigkeiten der beiden Bewegungseinrichtungen verändert wird. Bei diesem Verfahren wird eine Spaltbildung zwischen Kokillenwand und Strangkruste verkleinert. Auch kann durch dieses Verfahren gleichzeitig die Verformung der Strangkruste in engen Grenzen gehalten werden, wenn die Bewegungsgeschwindigkeit bzw. die Verschwenkgeschwindigkeit der Kokillenwand nicht zu hoch gewählt wird. Obwohl kleine Luftspalte durch örtliche Ausbauchungen im Mittelbereich der Schmalseite zum Teil kompensiert werden, sinkt die Kühlleistung in den Kantenbereichen ab, wodurch die Durchbruchgefahr erhöht bzw. die Betriebssicherheit verringert wird. Um solche Durchbrüche zu vermeiden, sind auch bei diesem Verstellverfahren noch re lativ lange Übergangsstücke am gegossenen Strang von beispielsweise 2,5 m für 50 mm Breitenänderung zwischen zwei unterschiedlichen Formaten kaum zu umgehen.

Der Erfindung liegt die Aufgabe zugrunde, ein Verfahren und eine Plattenkokille zu schaffen, die eine optimale Kühlung und Stützung der Strangkruste während einer Änderung eines Gießparameters, insbesondere bei einem Verändern der Lage von Kokillenwänden, ermöglicht, wobei während des laufenden Gießbetriebes eine hohe Verstellgeschwindigkeit und eine hohe Betriebssicherheit erreicht werden soll.

Nach der Erfindung wird dies in verfahrensmäßiger Hinsicht durch die Merkmale des An spruchs 1 erreicht. Ausgestaltungen ergeben sich aus den Ansprüchen 2 bis 9.

Die erfindungsgemäße Vorrichtung zur Durchführung des Verfahrens ist Gegenstand von Anspruch 10. Ausgestaltungen ergeben sich aus den Ansprüchen 11 bis 13.

Mit diesem Verfahren bzw. mit dieser Plattenkokille wird auch während einer Veränderung der Lage der Kokillenwand eine optimale Kühlung und Stützung des Stranges bzw. der noch dünnen Strangkruste bei geringer Reibung erreicht. Dies führt zu einer hohen Wärmeabfuhr mit einem gleichmäßigen Krustenwachstum und zu einer fehlerfreien Strangoberfläche. Durch die hohe mögliche Verstellgeschwindigkeit wird eine Verkürzung von konischen Übergangsstükken am Strang bei gleichzeitig größeren Breitenverstellschritten ermöglicht. Die optimale Kühlung und Stützung der noch dünnen Strangkruste vermindert im weiteren die Durchbruchgefahr ganz wesentlich und ergibt dadurch zusätzlich eine indirekte Leistungssteigerung beim Gießen unterschiedlicher Strangquerschnitte ohne Gießunterbruch. Auch kann ein Verschleiß an den Kokillenwänden vermindert werden.

Bei einer Änderung der Strangbreite mit vorangehender Schwenkbewegung erfolgt in der Regel ein Parallelverschieben der verschwenkten Kokillenwand. Zur Erreichung hoher Verstellgeschwindigkeiten der beweglichen Kokillenwand ist es von Vorteil, wenn zusätzlich zur Schwenkbewegung und Biegung auch eine Verschiebebewegung der Kokillenwand überlagert wird.

Die momentane geometrische Ausbildung der sich bewegenden Strangkruste kann in Abhängigkeit der Verschwenkgeschwindigkeit bzw. der Bewegungsgeschwindigkeit der Strangkruste mittels einem Rechner vorausbestimmt werden. Solche im voraus bestimmte, gespeicherte Werte werden mit Vorteil zur Steuerung der Biegung der Kokillenwand verwendet. Als Alternative zu dieser rechnerischen Methode kann nach einem weiteren Merkmal die Biegung und die Verschiebegeschwindigkeit aber auch in Abhängigkeit von in Stranglaufrichtung sich folgenden Messungen der Wärmeleistung der Kokillen wand eingestellt werden.

Bei einer Errechnung der geometrischen Aus bildung der Strangkruste kann jegliche Ausbauchung vernachlässigt werden. Eine spaltlose Abstützung der Strangkruste kann nach einem weiteren Kennzeichen erreicht werden, wenn die Mittelachsen der Krümmungskreise der gebogenen Kokillenwand quer zur Stranglaufrichtung und parallel zur Kokillenwand verlaufen.

Bei Biegebeginn und Biegeende ist es vielfach ausreichend, wenn die Kokillenwand nur über einen Teil ihrer Länge gebogen wird, wobei die Kokillenwand auf einer Seite der quer zur Stranglaufrichtung liegenden Mittelachse gebogen und auf der anderen Seite der Mittelachse schräg zur Stranglaufrichtung gestellt wird.

Der Aufbau der biegsamen Kokillenwand kann auf verschiedenen Konstruktionsprinzipien und mit verschiedenen biegsamen Materialien realisiert werden. Eine vorteilhafte Konstruktion ergibt sich, wenn die Kokillenwand aus einer biegsamen Wand und einer starren Stützplatte und die Biegeeinrichtung aus beidseits einer Stützachse angeordneten, unabhängig betätigbaren, mit der Stützplatte verbundenen Bewegungseinrichtungen bestehen. Die biegsame Wand wird mit Vorteil aus einer Kupferplatte und einer biegsamen, nicht metallischen, mit Kühlkanälen versehenen Verbundplatte aufgebaut.

Im weiteren empfiehlt die Erfindung, daß die Stützachse als Gelenk zwischen der biegsamen Wand und der starren Stützplatte ausgebildet ist.

Im nachfolgenden werden anhand von Figuren Beispiele des Verfahrens und der Plattenkokille zur Durchführung des Verfahrens beschrieben. Dabei zeigt
Fig. 1 Draufsicht auf eine schematisch dargestellte Plattenkokille,
Fig. 2 einen Vertikalschnitt durch eine Schmalseitenwand einer Plattenkokille und
Fig.3 Biegelinien einer Schmalseitenwand während einer Schwenk-und Verschiebebewegung.

In Fig. 1 sind in einem Rahmen 1 zwei Schmalseitenwände 2, 2' und zwei Breitseitenwände 3, 3' befestigt. Die Schmalseitenwände 2, 2' sind mit Einrichtungen zum Verstellen des Strangquerschnittes in Form von Spindeln 5 und mit einer schematisch dargestellten Einrichtung 7 zum Biegen der Schmalseitenwände 2, 2' versehen. Mit bekannten Kraftgeräten werden die Schmalseitenwände 2, 2' zwischen den Breitseitenwände 3, 3' über angelenkte Stangen 8 festgeklemmt.

In Fig.2 ist eine Kokillenwand 20, die beispielsweise als Schmalseitenwand in der Kokille gemäß Fig. 1 verwendet werden könnte, aus einer biegsamen Wand 21 und einer starren Stützplatte 22 aufgebaut. Biegeeinrichtungen 24 sind beidseits einer Stützachse 26 an der starren Stützplatte 22 schwenkbar angeordnet und mit der biegsamen Wand 21 gelenkig verbunden. Die beiden Biegeeinrichtungen 24 bestehen aus unabhängig betätigbaren Schrittmotoren für die Bewegung von Biegespindeln 27. Über eine bekannte Steuereinrichtung 28, die mit einem Rechner 14 verbunden ist, sind mit den Schrittmotoren sehr genaue axiale Bewegungen der Biegespindeln 27 erreichbar.

Die Stützachse 26 ist bei dieser Wand als Gelenk zwischen der biegsamen Wand 21 und der starren Stützplatte 22 ausgebildet.

Die biegsame Kokillenwand 21 ist aus einer Kupferplatte 30 un aus einer biegsamen, mit Kühlkanälen 31 versehenen Verbundplatte 32 aufgebaut. Sie kann zur Verminderung der Biegekraft aus einem nicht-metallischen Werkstoff bestehen, z. B. aus einem Kunststoff, aus Hartgummi oder einem ähnlichen Werkstoff.

Die biegsame Wand 21 kann je nach Art der Schwenkbewegung konvex oder, wie strichpunktiert dargestellt, konkav gebogen werden.

Zum Verschwenken und/oder Verschieben der Kokillenwand 20 sind in diesem Beispiel Bewegungseinrichtungen 25, wie Spindeln und mit Spindelmuttern zusammenwirkende Antriebe 12, im Kokillenrahmen 15 vorgesehen. Diese Antriebe 12 sind über Steuereinrichtungen 13 ebenfalls mit dem Rechner 14 elektrisch verbunden. Biege-, Verschwenk- und Parallelbewegungen der Kokillenwand 20 können beliebig miteinander koordiniert ablaufen.

Anhand von Fig. 3 soll das Verfahren zum Kühlen und Stützen eines Stranges bzw. einer Strangkruste in einer Plattenkokille während einer Bewegung einer Kokillenwand zur Änderung des Strangquerschnitte erläutert werden. Während einer Abkippbewegung einer Kokillenwand ergibt sich, wie durch eine rechnerische Analyse festgestellt wurde, eine entsprechend der Kippgeschwindigkeit und der Strangausziehgeschwindigkeit leicht gebogene Strangkruste. Mit zunehmendem Kipp- oder Schwenkwinkel vergrößert sich bei gleichbleibender Strangausziehgeschwindigkeit temporär auch die Krümmung der Strangkruste an der Schmalseite des Stranges.

Mit 33, 34, 35 und 36 sind vier unterschiedliche Schwenkstellungen einer Kokillenwand um einen Schwenkpunkt 38 angedeutet. Der Schwenkpunkt 38 ist der Einfachheit halber in seiner Lage stationär gewählt worden. Zu jeder Schwenkstellung 33-36 sind mit 33', 34', 35', 36' die diesen Stellungen entsprechenden errechneten Biegelinien, zur besseren Übersicht mit einer vergrößerten Biegung, dargestellt. Entsprechend der momentanen geometrischen Ausbildung der Strangkruste wird der dieser Strangkruste zugeordneten Kokillenwand während der Schwenkbewegung eine Biegung entsprechend den Biegelinien 33'-36' überlagert. Die Schwenkbewegung ist entsprechend den strichpunktierten Schwenkstellungen 33-36 durch 4 Teilschritte dargestellt. Die Biegung verändert sich dabei in kleinen Schritten oder mit Vorteil kontinuierlich.

Zusätzlich zur Schwenkbewegung und Biegung kann noch eine Verschiebebewegung in Pfeilrichtung 39 überlagert werden, wie die Wandstellung 37 zeigt. Während der Verschiebebewegung wird in der Regel die Durchbiegung entsprechend der errechneten Krümmung der Strangkruste wieder bis auf Null reduziert.

Achsen 40, 40', die das geometrische Zentrum der Krümmungskreise darstellen (nicht maßstabgetreu), aus welchen die Biegekurve der gebogenen Kokillenwand zusammengesetzt ist, verlaufen quer zur Stranglaufrichtung 42 und parallel zur Kokillenwand.

Die Biegelinien 33', 34' lassen erkennen, daß die Kokillenwand auch nur über einen Teil ihrer Länge gebogen sein kann. Die Kokillenwand ist dabei auf einer Seite (oberhalb der quer zur Stranglaufrichtung liegenden Mittelachse 43 gebogen und auf der anderen Seite (unterhalb) der Mittelachse schräg zur Stranglaufrichtung 42 verschwenkt.

Zur Steuerung der Biegung und der Verschwenkbewegung kann zusätzlich oder alternativ zur rechnerischen Methode mittels in Stranglaufrichtung 42 sich folgenden Messungen der Wärmeleistung der Kokillenwand die Abstützung und Kühlung der Strangkruste überprüft und, wenn nötig, korrigiert werden.

Eine Biegung bzw. Biegungsänderung einer Kokillenwand kann auch bei einer Konusverstellung des Formhohlraumes zur Anpassung an sich ändernde Gießparameter wie Gießgeschwindigkeit, Gießtemperatur, Stahlanalyse, Badspiegelhöhe in der Kokille etc. aufgebracht werden.

## Patentansprüche

1. Verfahren zum Kühlen und Stützen eines Stranges in einer Plattenkokille einer Stahlstranggießanlage während einer Bewegung einer zwischen Kokillenwänden angeordneten Kokillenwand zur Änderung des Strangquerschnittes, dadurch gekennzeichnet, daß die momentane geometrische Ausbildung der Strangkruste in Abhängigkeit der Bewegungsgeschwindigkeit der Kokillenwand (2, 2', 20) und der Bewegungsgeschwindigkeit der Strangkruste gerechnet und der Kokillenwand während der Bewegung die der momentanen geometrischen Ausbildung der dieser Kokillenwand zugeordneten sich bewegenden Strangkruste entsprechende Biegung aufgebracht wird.

2. Verfahren nach Anspruch 1, dadurch gekennzeichnet, daß die Bewegung der Kokillenwand eine Verschwenkbewegung beinhaltet.

3. Verfahren nach Anspruch 1 oder 2, dadurch gekennzeichnet, daß die Bewegung der Kokillenwand eine Parallelverschiebung beinhaltet.

4. Verfahren nach einem der Ansprüche 1-3, dadurch gekennzeichnet, daß die Mittelachsen der Krümmungskreise (40, 40') der gebogenen Kokillenwand (2, 2', 20) quer zur Stranglaufrichtung (42) und parallel zur Kokillenwand (2, 2', 20) verlaufen.

5. Verfahren nach einem der Ansprüche 1-4, dadurch gekennzeichnet, daß die Kokillenwand (2, 2', 20) nur über einen Teil ihrer Länge gebogen wird.

6. Verfahren nach Anspruch 5, dadurch gekennzeichnet, daß die Kokillenwand (2, 2', 20) auf einer Seite ihrer quer zur Stranglaufrichtung (42) liegenden Mittelachse (43) gebogen und auf der anderen Seite ihrer Mittelachse (43) schräg zur Stranglaufrichtung (42) gestellt wird.

7. Verfahren nach einem der Ansprüche 1-6, dadurch gekennzeichnet, daß die Biegung und die Verschiebebewegung in Abhängigkeit von in Stranglaufrichtung (42) sich folgenden Messungen der Wärmeleistung der Kokillenwand (2, 2', 20) eingestellt wird.

8. Verfahren nach einem der Ansprüche 1 -7, dadurch gekennzeichnet, daß die Kokillenwand (2, 2', 20) bei einer Schwenkbewegung im Sinne einer Vergrößerung der Gießkonizität der Kokille konvex gebogen wird.

9. Verfahren nach einem der Ansprüche 1-7. dadurch gekennzeichnet, daß die Kokillenwand (2, 2', 20) bei einer Schwenkbewegung im Sinne einer Verkleinerung der Gießkonizität der Kokille konkav gebogen wird.

10. Plattenkokille nach einem der Ansprüche 1-9 für eine Stahlstranggießanlage; mit Einrichtungen zum Verstellen des Strangquerschnittes. dadurch gekennzeichnet, daß mindestens einer Kokillenwand (2, 2', 20) eine Einrichtung (7, 24) zum Biegen der Kokillenwand (2, 2', 20) zugeordnet ist und daß die Mittelachsen (40, 40') der Krümmungskreise der Biegelinie (33'-36') quer zur Stranglaufrichtung (42) und parallel zur Kokillenwand (2, 2', 20) verlaufen und die Biegeeinrichtung (7, 24) mit einer Steuereinrichtung (28) verbunden ist, die die momentane geometrische Ausbildung der Strangkruste in Abhängigkeit der Bewegungsgeschwindigkeit der Kokillenwand (2, 2', 20) und der Bewegungsgeschwindigkeit der Strangkruste rechnet.

11. Vorrichtung nach Anspruch 10, dadurch gekennzeichnet, daß die Kokillenwand aus einer biegsamen Wand (21) und einer starren Stützplatte (22) und die Biegeeinrichtung (24) aus beidseits einer Stützachse (26) angeordneten, unabhängig betätigbaren, mit der Stützplatte (22) verbundenen Bewegungseinrichtung (25) bestehen.

12. Vorrichtung nach Anspruch 10 oder 11, dadurch gekennzeichnet, daß die Stützachse (26) als Gelenk zwischen der biegsamen Wand (21) und der starren Stützplatte (22) ausgebildet ist.

13. Vorrichtung nach einem der Ansprüche 10-12, dadurch gekennzeichnet, daß die biegsame Kokillenwand (21) aus einer Kupferplatte (30) und einer biegsamen, nichtmetallischen, mit Kühlkanälen (31) versehenen Verbundplatte (32) aufgebaut ist.

## Claims

1. A method of cooling and supporting a strand in a built-up mould of an installation for the continuous casting of steel during movement of a mould wall, arranged between mould walls, for the purpose of changing the cross-section of the strand, characterized in that the momentary geometric form of the strand crust is calculated in dependence upon the speed of movement of the mould wall (2, 2', 20) and the speed of movement of the strand crust, and during the movement, the bending corresponding to the momentary geometric formation of the moving strand crust associated with the mould wall is applied to this mould wall.

2. A method according to Claim 1, characterized in that the movement of the mould wall includes a swivel movement.

3. A method according to Claim 1 or 2, characterized in that the movement of the mould wall includes a parallel displacement.

4. A method according to any one of Claims 1-3, characterized in that the central axes of the circles of curvature (40, 40') of the bent mould wall (2, 2', 20) extend transversely of the direction of travel (42) of the strand and parallel to the mould wall (2,2', 20).

5. A method according to any one of Claims 1-4, characterized in that the mould wall (2, 2', 20) is bent along only a portion of its length.

6. A method according to Claims 5, characterized in that the mould wall (2, 2', 20) is bent on one side of its central axis (43) disposed transversely of the direction of travel (42) of the strand and is inclined to the direction of travel (42) of the strand on the other side of its central axis (43).

7. A method according to any one of Claims 1--6, characterized in that the bending and the displacement movements are adjusted in dependence of measurements of the thermal capacity of the mould wall (2,2', 20), which measurements are carried out in succession in the direction of travel (42) of the strand.

8. A method according to any one of Claims 1-7, characterized in that, during a swivel movement, the mould wall (2, 2', 20) is convexly bent in the direction for increasing the taper of the mould.

9. A method according to any one of Claims 1-7, characterized in that, during a swivel movement, the mould wall (2, 2', 20) is concavely bent in the direction for reducing the taper of the mould.

10. A built-up mould according to any one of Claims 1-9, for an installation for the continuous casting of steel with devices for adjusting the cross-section of the strand, characterized in that a device (7, 24) for bending the mould wall (2, 2', 20) is associated with at least one mould wall (2, 2', 20), and in that the central axes (40, 40') of the circles of curvature of the line of bend (33'-36') extend transversely of the direction of travel (42) of the strand and parallel to the mould wall (2,2', 20), and the bending device (7, 24) is connected to a control device (28) which calculates the momentary geometric formation of the strand crust in dependence upon the speed of movement of the mould wall (2, 2', 20) and the speed of movement of the strand crust.

11. Equipment according to Claim 10, characterized in that the mould wall consists of a flexible wall (21) and a rigid backing plate (22), and the bending device (24) consists of a movement device (25), which is arranged at both sides of a support shaft (26), is independently activatable and is connected to the backing plate (22).

12. Equipment according to Claim 10 or 11, characterized in that the support shaft (26) is formed as a hinge between the flexible wall (21) and the rigid backing plate (22).

13. Equipment according to any one of Claims 10-12, characterized in that the flexible mould wall (21) is made up from a copper plate (30) and a flexible, non-metallic composite plate (32) provided with cooling ducts (31).

## Revendications

1. Procédé pour refroidir et supporter une billette dans un lingotière à plaques d'une installation de coulée continue de l'acier pendant un déplacement d'une paroi de lingotière disposée entre des parois de lingotière, pour modifier la section de la billette, caractérisé en ce que l'on calcule la forme géométrique instantanée de la croûte de la billette en fonction de la vitesse de déplacement de la paroi de la lingotière (2, 2', 20) et de la vitesse de déplacement de la croùte de la billette; et en ce que l'on fait subir à la paroi de la lingotière, pendant le déplacement, la flexion correspondant à la forme géométrique instantanée de la croûte de la billette qui se déplace en correspondance avec cette paroi de lingotière .

2. Procédé selon la revendication 1, caractérisé en ce que le déplacement de la paroi de la lingotière contient un mouvement de pivotement.

3. Procédé selon la revendication 1 ou la revendication 2, caractérisé en ce que le déplacement de la paroi de la lingotière contient une translation.

4. Procédé selon l'une des revendications 1 -3, caractérisé en ce que les axes des cercles de courbure (40, 40') de la paroi fléchie de la lingotière (2, 2', 20) sont perpendiculaires à la direction d'avancememnt de la billette (42) et parallèles à la paroi de la lingotière (2, 2', 20).

5. Procédé selon l'une des revendications 1-4, caractérisé en ce que la paroi de la lingotière (2, 2', 20) n'est cintrée que sur une partie de sa longueur.

6. Procédé selon la revendication 5, caractérisé en ce que la paroi de la lingotière (2, 2', 20) est cintrée d'un côté de son axe (43) perpendiculaire à la direction d'avancement (42) de la billette et placée obliquement par rapport à la direction d'avancement (42) de la billette de l'autre côté de son axe (43).

7. Procédé selon l'une des revendications 1-6, caractérisé en ce que l'on règle la flexion et le mouvement de translation en fonction de mesures, qui se suivent dans la direction d'avancement (42) de la billette, de la puissance thermique de la paroi de la lingotière (2, 2', 20).

8. Procédé selon l'une des revendications 1 -7, caractérisé en ce que l'on rend convexe la paroi de la lingotière (2, 2', 20) dans un mouvement de pivotement, au sens d'une accentuation de la conicité de coulée de la lingotière.

9. Procédé selon l'une des revendications 1 -7, caractérisé en ce que l'on rend concave la paroi de la lingotière (2, 2', 20) dans un mouvement de pivotement, au sens d'une diminution de la conicité de coulée de la lingotière.

10. Lingotière à plaques selon l'une des revendications 1-9, pour une installation de coulée continue de l'acier, avec dispositifs pour régler la section de la billette, caractérisé en ce qu'à au moins une paroi de la lingotière (2, 2', 20) correspond un dispositif (7, 24) pour cintrer la paroi de la lingotière (2, 2', 20); et en ce que les axes (40, 40') des cercles de courbure de la ligne de flexion (33'-36') sont perpendiculaires à la direction d'avancement (42) de la billette et parallèles à la paroi de la lingotière (2, 2', 20); et en ce que le dispositif de cintrage (7, 24) est relié à un dispositif de commande (28) qui calcule la forme géométrique instantanée de la croûte de la billette en fonction de la vitesse de déplacement de la paroi de la lingotière (2, 2', 20) et de la vitesse de déplacement de la croûte de la billette.

11. Dispositif selon la revendication 10, caractérisé en ce que la paroi de la lingotière est constituée d'une paroi flexible (21) et d'une plaque support rigide (22); et en ce que le dispositif de cintrage (24) est constitué d'un dispositif de déplacement (25) disposé des deux côtés d'un axe support (26), manœuvrable indépendamment et lié à la plaque-support (22).

12. Dispositif selon la revendication 10 ou la revendication 11, caractérisé en ce que l'axe support (26) est conçu sous forme d'articulation entre la paroi flexible (21) et la plaque support rigide (22).

13. Dispositif selon l'une des revendications 10-12, caractérisé en ce que la paroi flexible de la lingotière (21) est constituée d'une plaque de cuivre (30) et d'une plaque stratifiée (32) flexible, non métallique, munie de canaux de refroidissement (31).
